# FASCICULE DE BREVET EUROPEEN

(11) **EP 2 152 918 B1**
(45) Date de publication et mention de la délivrance du brevet: **15.08.2012**
(21) Numéro de dépôt: 08805930.8
(22) Date de dépôt: 04.06.2008
(51) Int. Cl.: C21C 7/00

(54) **NOUVEL ADDITIF COMPRENANT DU PLOMB ET/OU UN ALLIAGE DE PLOMB DESTINE A TRAITER LES BAINS D'ACIER LIQUIDE**
NEUARTIGER ZUSATZSTOFF MIT BLEI UND/ODER EINER BLEILEGIERUNG ZUR BEARBEITUNG VON FLÜSSIGSTAHLBÄDERN
NOVEL ADDITIVE COMPRISING LEAD AND/OR A LEAD ALLOY INTENDED TO TREAT BATHS OF LIQUID STEEL

(30) Priorité: 05.06.2007 FR 0755486
(43) Date de publication de la demande: 17.02.2010
(73) Titulaire: AFFIVAL, 59730 Solesmes (FR)
(72) Inventeur: POULALION, André, F-59300 Valenciennes (FR); GERARDIN, Sébastien, F-57000 Metz (FR)
(74) Mandataire: Domenego, Bertrand
(86) Numéro de dépôt international: PCT/FR2008/050989
(87) Numéro de publication internationale: WO 2008/152328

(56) Documents cités:
- EP-A- 0 316 921
- GB-A- 520 072
- JP-A- 59 157 215
- US-A- 2 259 342
- US-A- 4 056 387
- F. BASTENAIRE: "Etude théorique du mode de génération des distributions granulométriques" REVUE DE STATISTIQUE APPLIQUEE, vol. 11, no. 1, 1963, pages 61-75, XP002458265

## Description

La présente invention concerne un additif sous forme de fil fourré destiné au traitement des bains d'acier liquide en vue d'obtenir des aciers à haute teneur en plomb.

Le plomb est bien connu pour améliorer l'usinabilité des aciers car, non soluble dans l'acier, il forme des inclusions exogènes de plomb (nodules) qui agissent comme lubrifiant et favorisent la division des copeaux lors de l'usinage des aciers laminés. Il présente par contre d'importants inconvénients d'utilisation, compte tenu de sa toxicité, de sa forte densité (supérieure à celle de l'acier liquide) et de son bas point de fusion. Il est introduit dans les bains d'acier liquide par injection de billes ou de grenailles au travers d'une lance immergée ou bien sous forme de fil fourré, cette dernière technique étant connue pour être généralement plus souple et plus fiable.

Les rendements d'addition obtenus aujourd'hui avec les fils fourrés classiques ne permettent pas de réaliser des ajouts importants de plomb, sous peine de générer d'importantes quantités de fumées nocives et en conséquence des gênes considérables vis-à-vis de l'hygiène et la sécurité des personnels.

Le document EP 0 316 921 décrit un additif contenant du plomb pour des bains d'acier, sous forme de fil fourré composé d'une gaine métallique et d'une matière de remplissage finement divisée, cette dernière contenant du plomb métallique et/ou des alliages de plomb et une matière contenant de la chaux et libérant du dioxyde de carbone (CO₂) à la température du bain d'acier liquide. La libération de CO₂ dans le bain d'acier produit, autour du fil fourré, une turbulence intense qui a pour effet d'émulsifier les particules de plomb dans l'acier liquide et de les entraîner en mouvement à l'intérieur du bain, améliorant ainsi leur distribution dans le bain d'acier liquide. Par ailleurs, l'utilisation de cet additif a permis de limiter les émissions de fumées nocives et de mieux contrôler le processus d'addition, tout en augmentant le rendement d'addition par rapport à ceux connus antérieurement.

Cependant, il a été constaté que l'utilisation de ce type d'additif ne permet pas d'avoir, dans la poche d'acier liquide, une répartition uniforme des inclusions de plomb tout au long de la coulée. Par ailleurs, le produit final en acier obtenu grâce à l'utilisation de cet additif ne présente pas une distribution homogène des inclusions de plomb. En outre, le rendement de l'addition de plomb dans le bain d'acier liquide reste toujours en dessous de 70%.

La présente invention a pour objectif de pallier à ces inconvénients en proposant un nouvel additif comprenant une poudre de plomb métallique et/ou d'alliage de plomb dont la taille et la répartition granulométrique sont très spécifiques, ladite poudre étant associée à un composé capable d'assurer une distribution homogène du plomb dans le bain d'acier liquide.

A cet effet, l'invention concerne, selon un premier aspect, un additif comprenant du plomb métallique et/ou un ou des alliages de plomb, destiné à traiter des bains d'acier liquide, ledit additif se présentant sous forme de fil fourré composé d'une gaine métallique et d'une matière de remplissage finement divisée, cette dernière étant constituée d'une poudre de plomb métallique et/ou d'alliage de plomb et d'une poudre d'un composé apte à libérer un gaz, inerte par rapport à l'acier liquide, à la température du bain d'acier liquide, ledit additif étant caractérisé en ce que ladite poudre de plomb métallique et/ou d'alliage de plomb consiste en une fraction granulométrique G_{R} comprise entre 200 µm et 500 µm et en ce que ladite fraction granulométrique G_{R} présente les caractéristiques suivantes :
- au tamis de 200µm : G_{R} ≤ 5% ;
- au tamis de 300µm : 90% ≥ G_{R} ≥ 10% ;
- au tamis de 400µm : 40% ≤ G_{R} ≤ 100% ;
- au tamis de 500µm : 100% ≥ G_{R} ≥ 90%.

Selon un deuxième aspect, l'invention a trait à un procédé de traitement des bains d'acier liquide au moyen d'un additif comprenant du plomb métallique et/ou un ou des alliages de plomb, comprenant une étape d'addition aux dits bains d'acier d'un additif se présentant sous forme de fil fourré composé d'une gaine métallique et d'une matière de remplissage finement divisée, cette dernière étant constituée d'une poudre de plomb métallique et/ou d'alliage de plomb et d'une poudre d'un composé apte à libérer un gaz, inerte par rapport à l'acier liquide, à la température du bain d'acier liquide, ladite poudre de plomb métallique et/ou d'alliage de plomb consistant en une fraction granulométrique G_{R} qui est comprise entre 200 µm et 500 µm et qui présente les caractéristiques suivantes :
- au tamis de 200µm : G_{R} ≤ 5% ;
- au tamis de 300µm : 90% ≥ G_{R} ≥ 10% ;
- au tamis de 400µm : 40% ≤ G_{R} ≤ 100% ;
- au tamis de 500µm : 100% ≥ G_{R} ≥ 90%.

Selon un troisième aspect, l'invention a pour objet l'utilisation de l'additif comprenant du plomb métallique et/ou un ou des alliages de plomb, décrit plus haut, pour traiter des bains d'acier liquide.

L'invention concerne également, selon un quatrième aspect, tout produit laminé en acier à haute teneur en plomb obtenu par le procédé précité, caractérisé en ce que les nodules de plomb sont de taille inférieure à 100 µm et très majoritairement, à hauteur d'au moins 80%, distribués dans l'acier laminé selon un type de répartition aléatoire tel que représenté à la figure 3a. Cette répartition confère à l'acier laminé des caractéristiques d'usinabilité optimales.

L'utilisation de ce nouvel additif permet d'améliorer très sensiblement les rendements d'addition de plomb et par la même la possibilité de faire des ajouts plus importants dans des conditions d'hygiène et de sécurité satisfaisantes. Elle permet également d'obtenir une meilleure répartition des nodules de plomb en final dans l'acier solide tout en diminuant les phénomènes de rémanence et contamination des réfractaires des poches utilisées pour le traitement de ces aciers. Les coûts de production de ces aciers sont ainsi améliorés.

D'autres caractéristiques et avantages de l'invention apparaîtront à la lecture de la description détaillée et des exemples de réalisation qui vont suivre, ainsi que des figures annexées dans lesquelles :
- la figure 1 représente les caractéristiques de tailles et de répartitions granulométriques de la fraction granulométrique G_{R} ;
- la figure 2 présente la variation du rendement en plomb en fonction de la quantité d'additif ajouté au bain d'acier exprimée en longueur de fil fourré ajoutée par tonne d'acier liquide ;
- la figure 3 représente de manière schématique les différents types de répartitions des nodules de plomb dans le produit final en acier solide ;
- la figure 4 représente un diagramme permettant le calcul de la distance minimale avec le nodule de plomb le plus proche.

La présente invention concerne un nouvel additif comprenant du plomb métallique et/ou un ou des alliages de plomb, destiné au traitement de bains d'acier liquide en vue d'obtenir des aciers à haute teneur en plomb. De manière connue, cet additif se présente sous forme de fil fourré composé d'une gaine métallique et d'une matière de remplissage finement divisée, cette dernière étant constituée d'une poudre de plomb métallique et/ou d'alliage de plomb et d'une poudre d'un composé apte à libérer un gaz, inerte par rapport à l'acier liquide, à la température du bain d'acier liquide.

Avantageusement, ladite poudre de plomb métallique et/ou d'alliage de plomb consiste en une fraction granulométrique G_{R} comprise entre 200 µm et 500 µm. Cette fraction granulométrique se présente de préférence sous forme de petits granulés ou de billes très fines.

De manière caractérisante, ladite fraction granulométrique G_{R} présente les caractéristiques suivantes :
- au tamis de 200µm : G_{R} ≤ 5% ;
- au tamis de 300µm : 90% ≥ G_{R} ≥ 10% ;
- au tamis de 400µm : 40% ≤ G_{R} ≤ 100% ;
- au tamis de 500µm : 100% ≥ G_{R} ≥ 90%.

Ces caractéristiques granulométriques sont représentées schématiquement dans la figure 1 annexée.

Cette répartition granulométrique (contenue dans l'aire matérialisée à la figure 1) confère au fil fourré des propriétés de remplissage optimales conduisant à un traitement métallurgique performant des bains d'acier liquide. Le choix d'une telle répartition granulométrique garantit un niveau de porosité résiduelle bien inférieur à ceux observés dans des fils fourrés fabriqués à partir d'une poudre de plomb classique. La porosité est ainsi comprise entre 5% et 20% maximum tandis que pour un fil classique, la valeur est généralement comprise entre 15 et 40%.

La gaine métallique entourant l'additif est formée en un matériau apte à se dissoudre dans le bain d'acier avec une vitesse suffisamment élevée pour permettre la libération dudit additif et sans y introduire des composants non désirés. De préférence, la gaine métallique est en acier doux non allié. Son épaisseur est comprise entre 0,1 et 1 mm, de préférence entre 0,2 et 0,6 mm.

Par ailleurs, le diamètre du fil fourré selon l'invention est compris entre 5 et 20 mm, de préférence entre 9 et 15 mm.

L'additif selon l'invention se présente sous forme de fil fourré contenant de 100 à 1000 g de plomb par mètre de fil.

S'agissant de la poudre de composé apte à libérer spontanément un gaz, inerte par rapport à l'acier liquide, à la température du bain d'acier liquide (comprise entre 1550 et 1650 °C environ), celle-ci est également présente sous forme finement divisée, avec une taille des particules inférieure à 1 mm, de préférence inférieure à 0,5 mm.

Avantageusement, la libération des bulles de gaz dans le bain d'acier liquide crée un courant ascendant qui conduit à une répartition très aléatoire des inclusions de plomb formées à partir de la fraction granulométrique selon l'invention, uniformisant ainsi leur distribution dans le bain d'acier liquide.

Dans un mode particulier de réalisation, le composé apte à libérer spontanément un gaz, inerte par rapport à l'acier liquide, est un composé minéral tel que du calcaire (carbonate de calcium) ou de la dolomie non cuite, et ledit gaz inerte par rapport à l'acier liquide est le dioxyde de carbone. Dans ce cas, le composé minéral est utilisé en une quantité de 3 à 30% en poids par rapport au poids du plomb métallique et/ou de l'alliage ou des alliages de plomb utilisé(s).

Selon un deuxième aspect, l'invention a trait à un procédé de traitement des bains d'acier liquide au moyen d'un additif comprenant du plomb métallique et/ou un ou des alliages de plomb, comprenant une étape d'addition aux dits bains d'un additif se présentant sous forme du fil fourré décrit plus haut.

Un fil fourré contenant une telle poudre permet d'obtenir un rendement en plomb dans l'acier liquide supérieur à celui obtenu avec un fil classique ou encore avec celui décrit dans le document EP 0 316 921.

La figure 2 présente des résultats industriels concernant le rendement en plomb en fonction des quantités ajoutées (la variation du rendement en plomb en fonction de la quantité d'additif ajouté au bain d'acier exprimée en longueur de fil fourré par tonne d'acier).

Le rendement en plomb est défini par l'équation suivante : ${Y}_{Pb} = \left({C}_{F}-{C}_{I}\right) / {C}_{A}$
Dans cette équation:
- C_{I} est la teneur initiale en plomb dans la poche d'acier liquide ;
- C_{F} est la teneur finale en plomb obtenue dans la poche d'acier liquide ;
- C_{A} est la teneur visée en plomb dans la poche d'acier liquide ;
- Y_{Pb} est le rendement de l'addition de plomb.

Le fil fourré contenant la poudre de plomb et/ou un alliage de plomb dont la granulométrie respecte les spécificités décrites dans cette invention permet d'obtenir un rendement de plomb plus élevé qu'avec une poudre classique. Il permet également d'obtenir des rendements très réguliers et constants quelle que soit la longueur de fil injectée dans le bain d'acier liquide. Ainsi la dispersion plus réduite permet d'accroître très sensiblement les chances de réussite d'obtention de la visée en plomb dans l'acier final.

Grâce à un rendement plus élevé, les conditions d'hygiène et de sécurité lors du traitement des poches d'acier liquide se trouvent en outre sensiblement améliorées. Il y a moins de dégagement de fumées nocives au-dessus de la poche. Les phénomènes de sédimentation du plomb en fond de poche et de pollution des parois réfractaires de poches sont également fortement réduits.

L'ajout de l'additif selon l'invention dans la poche d'acier liquide a lieu avant la coulée. Selon la teneur finale en plomb souhaitée, on introduit une quantité allant de 0,1 à 10 kg d'additif sous forme de fil fourré par tonne d'acier liquide à traiter. Le fil fourré est dévidé dans le bain d'acier à une vitesse allant de 50 à 200 m/min, de préférence de 100 à 150 m/min.

Les deux exemples suivants illustrent les valeurs élevées du rendement en plomb obtenues grâce à l'utilisation du nouvel additif selon l'invention.

### Exemple 1 :

Fil fourré de 13,6 mm de diamètre extérieur
Epaisseur de feuillard comprise entre 0,35 et 0,40 mm
Quantité de carbonate de calcium dans le mélange : 6,3% en poids
Poids métrique du fil : 970 g/m
Vitesse d'injection : 120 m/min
Poids d'acier liquide en poche : 95 t
Teneur en plomb visée : 0,260%
Teneur en plomb obtenue après traitement : 0, 248%
Le rendement de l'addition de plomb en fil fourré obtenu est de : 71,8%

### Exemple 2 :

Fil fourré de 13,6 mm de diamètre extérieur
Epaisseur de feuillard comprise entre 0,35 et 0,40 mm
Quantité de carbonate de calcium dans le mélange : 5,8% en poids
Longueur de fil injectée : 334 m
Vitesse d'injection fil : 150 m/min
Poids d'acier liquide en poche : 115 t
Teneur en plomb visée : 0,200%
Teneur en plomb initiale dans le bain d'acier liquide : 0,009%
Teneur en plomb obtenue après traitement : 0,191%
Le rendement de l'addition de plomb en fil fourré obtenu est de : 72,0%.

Parce que la granulométrie des particules de plomb contenues dans le fil fourré a été choisie dans un intervalle très restreint de 200 à 500 µm, les inclusions de plomb, insolubles dans l'acier liquide, se répartissent de manière uniforme dans toute la poche.

Avantageusement, la taille réduite des inclusions de plomb permet de diminuer fortement leur sédimentation en fond de poche. Ceci conduit à avoir une teneur en plomb constante dans le bain d'acier liquide depuis le début de la vidange de la poche jusqu'à la fin de la coulée. Le produit solidifié est donc plus homogène en teneur en plomb quelle que soit la quantité d'acier liquide restant à couler. Ceci est illustré dans l'exemple suivant.

### Exemple 3 :

Fil fourré de 13,6 mm de diamètre extérieur
Epaisseur de feuillard comprise entre 0,35 et 0,40 mm
Quantité de carbonate de calcium dans le mélange : 6,5% en poids
Quantité de poudre injectée par fil fourré : 297 kg
Vitesse d'injection fil : 120 m/min
Poids poche : 95 t
Teneur en plomb visée : 0,260%
Teneur en plomb obtenue sur les premiers blooms coulés : 0,252%
Teneur en plomb obtenue sur blooms en milieu de poche : 0,245%
Teneur en plomb obtenue sur blooms en fin de vidange poche : 0,249%.

Le terme « bloom » désigne une unité d'acier solidifié (lingot d'acier de section ronde, rectangulaire, ou polygonale).

Par ailleurs, l'utilisation du fil fourré contenant une poudre de plomb finement divisée selon l'invention permet de diminuer les opérations de lavage des poches utilisées pour l'élaboration des aciers liquides à haute teneur en plomb. Les réfractaires de poche sont moins pollués par des infiltrations importantes de plomb. L'aciériste constate moins de résidus de plomb dans les systèmes d'ouverture/fermeture du trou de coulée ainsi que dans les joints entre les briques réfractaires.

Le taux de rebuts des produits laminés (barres) en aciers à haute teneur en plomb est fortement abaissé grâce à l'utilisation de l'additif contenant une poudre de plomb et/ou d'alliage de plomb dont la granulométrie est décrite dans la présente invention. Les barres sont rebutées si la taille et la répartition des nodules de plomb ne répondent pas au cahier des charges imposé par le client du sidérurgiste. Grâce à l'additif selon l'invention, 100% des barres sont conformes alors que l'utilisation d'un fil fourré contenant une poudre de plomb classique peut entraîner jusqu'à 30% de rebus.

Outre des tailles plus petites, les nodules de plomb sont répartis de manière plus adéquate dans le produit laminé favorisant ainsi les propriétés d'usinabilité. Il n'existe pas de méthodes standard ou internationales pour caractériser la répartition des nodules de plomb dans les produits laminés; c'est pourquoi, nous avons développé spécifiquement un critère de qualification de la répartition de la population des nodules de plomb dans les produits laminés.

C'est pourquoi, la demanderesse a développé spécifiquement un critère de qualification de la répartition de la population des nodules de plomb dans les produits laminés. Elle a donc défini des indices de répartition et les critères associés et enfin les conditions de mesures expérimentales.

Grâce à une étude approfondie par simulation numérique modélisant les différentes répartitions envisagées figure 3, la demanderesse a mis en évidence des indices pertinents permettant de qualifier ces répartitions. Elle a également déterminé les seuils associés à chacun de ces indices. De cette manière, il a été mis en évidence qu'un indice de répartition ***I_{R}*** supérieur à 1,4% permet de différentier avec un intervalle de tolérance de 99% une répartition aléatoire des autres types de répartition.
L'indice ***I_{R}*** est défini comme suit : ${I}_{R} = \left(100/D\right) * \left({\sum }_{i = 1}^{NI}\left({d}_{i}\right)/NI\right)$
Où :
*I_{R}* : indice de répartition
*D* : diagonale de la zone d'analyse
*dᵢ* : distance minimale entre les nodules de plomb (les plus proches voisins - Fig. 4)
*NI :* nombre de nodules de plomb avec une distance minimale associée.

Les nodules de plomb sont répartis de manière aléatoire (favorisant ainsi l'usinabilité) lorsque ***I_{R}*** est supérieur à 1,4%.

Cet indice ***I_{R}*** n'est pertinent qu'à condition de prendre en compte un nombre élevé de nodules de plomb. Ce nombre a été fixé à 500. Une méthode d'analyse spécifique a ainsi été developpée.

La caractérisation des nodules de plomb est réalisée sur la surface d'un échantillon prélevé à mi-rayon d'une barre d'acier laminé d'un diamètre supérieur à 40 mm, et observé dans le sens de laminage. La surface de l'échantillon prélevé est polie jusqu'au drap de 1 µm.

Les nodules de plomb sont identifiés et caractérisés par une observation de la surface de l'échantillon avec un microscope électronique à balayage équipé d'un détecteur d'électrons rétrodiffusés (MEB-FEG) couplé à un analyseur d'images. Avec ce mode d'observation et grâce au contraste chimique, les nodules de plomb apparaissent avec un niveau de gris moyen nettement supérieur à celui de la matrice d'acier et des inclusions d'autres natures (tels que sulfures, oxydes, nitrures...) ce qui permet de les distinguer et de les isoler aisément.

La méthode de mesure consiste à observer une surface d'un minimum de 25 mm², dans une zone de forme carrée centrée à mi-rayon de la barre. Tous les nodules de plomb avec un petit diamètre de Féret supérieur à 2 microns sont pris en compte et mesurés. Plus de 500 nodules de plomb doivent être pris en compte. Pour chacun de ces nodules, les paramètres de position (coordonnées X et Y dans le repère de la zone examinée) et les paramètres morphologiques principaux (surface du nodule, diamètre de Féret...) sont sauvegardés dans un fichier de résultats.

Les paramètres de répartition sont alors calculés afin de mettre en évidence la répartition des nodules de plomb permettant d'optimiser les propriétés d'usinabilité du produit. Plusieurs types de répartitions, représentées dans la figure 3 annexée, sont pris en compte : aléatoire (fig. 3a), en amas (fig. 3b), en bandes (fig. 3c) ou en réseau (fig. 3d). Pour garantir un écart d'aptitude à l'usinabilité suffisant par rapport à celle connue pour les aciers laminés à haute teneur en plomb traités avec dés fils fourrés classiques, il a été déterminé que la proportion de nodules répartis selon le type aléatoire devait être maximale et de préférence au moins égale à 80%.

L'utilisation d'un additif se présentant sous forme de fil fourré contenant une poudre de plomb dont la granulométrie est telle que définie à la figure 1 permet d'obtenir un produit en acier laminé homogène contenant des nodules de plomb de très petite taille, inférieure à 100 µm, et distribués selon une répartition très majoritairement aléatoire. Cette répartition confère à l'acier des propriétés d'usinabilité améliorées par rapport à celles obtenues sur les aciers traités avec des fils fourrés classiques ou ceux décrits dans le document EP 0 316 921.

L'utilisation du nouvel additif comprenant du plomb métallique et/ou un alliage de plomb, selon l'invention, pour traiter les poches d'acier liquide en vue d'obtenir des aciers à haute teneur en plomb présente de nombreux avantages et conduit notamment à :
- l'amélioration du rendement de l'addition de plomb dans le bain d'acier liquide;
- l'amélioration des conditions d'élaboration et de traitement des aciers à haute teneur en plomb : en effet l'accroissement du rendement d'addition permet de réduire l'émission des fumées nocives et donc une amélioration des conditions d'hygiène et de sécurité pour le personnel d'aciérie;
- une forte amélioration de la distribution et de la finesse des inclusions de plomb dans l'acier liquide qui permet de maintenir constante la teneur en plomb de l'acier du début de la coulée jusqu'à la vidange complète de la poche;
- une forte diminution de la sédimentation du plomb en fond de poche et ainsi une quasi disparition des résidus de plomb dans les systèmes d'ouverture/fermeture des trous de coulée ainsi que dans les joints des briques réfractaires;
- l'amélioration des propriétés finales d'usinabilité des produits en acier laminé grâce à une meilleure distribution des nodules de plomb dans l'acier laminé selon une répartition très majoritairement de type aléatoire, caractérisée par une méthode innovante développée spécialement pour palier à l'absence de méthode standard internationale;
- la forte réduction des taux de rebuts des produits laminés pour défauts internes liés à la présence de nodules de plomb de grande taille non désirables et/ou mal répartis dans les produits en acier laminés.

## Revendications

1. Additif comprenant du plomb métallique et/ou un ou des alliages de plomb, destiné à traiter des bains d'acier liquide, ledit additif se présentant sous forme de fil fourré composé d'une gaine métallique et d'une matière de remplissage finement divisée, cette dernière étant constituée d'une poudre de plomb métallique et/ou d'alliage de plomb et d'une poudre contenant une matière apte à libérer un gaz, inerte par rapport à l'acier liquide, à la température du bain d'acier liquide, ledit additif étant **caractérisé en ce que** ladite poudre de plomb métallique et/ou d'alliage de plomb consiste en une fraction granulométrique G_{R} comprise entre 200 µm et 500 µm et **en ce que** ladite fraction granulométrique G_{R} présente les caractéristiques suivantes :
- au tamis de 200µm : G_{R} ≤ 5% ;
- au tamis de 300µm : 90% ≥ G_{R} ≥ 10% ;
- au tamis de 400µm : 40% ≤ G_{R} ≤ 100% ;
- au tamis de 500µm : 100% ≥ G_{R} ≥ 90%.

2. Additif selon la revendication 1, dans lequel la gaine métallique est formée d'acier doux non allié.

3. Additif selon l'une quelconque des revendications 1 ou 2, dans lequel la gaine métallique a une épaisseur de 0,1 à 1 mm, de préférence de 0,2 à 0,5 mm.

4. Additif selon l'une quelconque des revendications 1 à 3, dans lequel le fil fourré a un diamètre de 5 à 20 mm, de préférence de 9 à 15 mm.

5. Additif selon l'une quelconque des revendications 1 à 4, dans lequel la matière de remplissage a une taille des particules qui ne dépasse pas 1 mm.

6. Additif selon l'une quelconque des revendications 1 à 5, dans lequel le fil fourré contient de 100 à 1000 g de plomb par mètre.

7. Additif selon l'une quelconque des revendications 1 à 6, dans lequel la matière apte à libérer un gaz, inerte par rapport à l'acier liquide, est un composé minéral constituée de calcaire (carbonate de calcium) ou de dolomie non cuite, le gaz libéré étant alors le dioxyde de carbone.

8. Additif selon la revendication 7, dans lequel la matière minérale est présente en une quantité de 3 à 30 % en poids par rapport au poids de plomb utilisé ou de l'alliage (ou des alliages) de plomb utilisé(s).

9. Procédé de traitement des bains d'acier liquide au moyen d'un additif comprenant du plomb métallique et/ou un ou des alliages de plomb, comprenant une étape d'addition à ladite poche d'un additif se présentant sous forme de fil fourré composé d'une gaine métallique et d'une matière de remplissage finement divisée, cette dernière étant constituée d'une poudre de plomb métallique et/ou d'alliage de plomb et d'une poudre de matière apte à libérer un gaz, inerte par rapport à l'acier liquide, à la température du bain d'acier liquide, ladite poudre de plomb métallique et/ou d'alliage de plomb consistant en une fraction granulométrique G_{R} qui est comprise entre 200 µm et 500 µm et qui présente les caractéristiques suivantes :
- au tamis de 200 µm : G_{R} ≤ 5 % ;
- au tamis de 300 µm : 90 % ≥ G_{R} ≥ 10 % ;
- au tamis de 400 µm : 40 % ≤ G_{R} ≤ 100 % ;
- au tamis de 500 µm : 100 % ≥ G_{R} ≥ 90 %.

10. Procédé selon la revendication 9, dans lequel on introduit 0,1 à 10 kg de fil fourré par tonne d'acier liquide à traiter.

11. Procédé selon l'une des revendications 10 ou 11, dans lequel on introduit le fil fourré dans la poche d'acier liquide à une vitesse de 50 à 200 m/min, de préférence de 100 à 150 m/mn.

12. Utilisation d'un additif comprenant du plomb métallique et/ou un ou des alliages de plomb selon l'une quelconque des revendications 1 à 8 pour traiter des bains d'acier liquide.

13. Produit laminé en acier à haute teneur en plomb, dont les nodules de plomb ont une taille inférieure à 100 µm, **caractérisé en ce qu'**il a été obtenu par le procédé selon l'une des revendications 9 à 11, la répartition des nodules étant définie selon la formule ci-après : ${I}_{R} = \left(100/D\right) * \left({\sum }_{i = 1}^{NI}\left({d}_{i}\right)/NI\right)$
Où:
*I_{R}* : Indice de répartition
*D* : Diagonale de la zone d'analyse
dᵢ : Distance minimale entre les nodules de plomb les plus proches
*NI* : Nombre de nodules de plomb avec une distance minimale associée,
I_{R} est supérieur à 1,4 %.

## Claims

1. Additive comprising metallic lead and/or one or more lead alloys, for treating baths of liquid steel, said additive being in the form of flux-cored wire composed of a metal sheath and a finely-divided filling material, the latter being formed of a metallic lead powder and/or lead alloy powder and of a powder containing a material able to release a gas, which is inert with respect to the liquid steel, at the temperature of the bath of liquid steel, said additive being **characterised in that** said metallic lead powder and/or lead alloy powder consists of a particle size fraction G_{R} between 200 µm and 500 µm, and **in that** said particle size fraction G_{R} has the following characteristics:
- through a 200 µm sieve: G_{R} ≤ 5 %;
- through a 300 µm sieve: 90 % ≥ G_{R} ≥ 10 %;
- through a 400 µm sieve: 40 % ≤ G_{R} ≤ 100 %;
- through a 500 µm sieve: 100 %≥ G_{R} ≥ 90 %.

2. Additive according to claim 1, wherein the metal sheath is made of unalloyed mild steel.

3. Additive according to either claim 1 or claim 2, wherein the metal sheath is from 0.1 to 1 mm thick, preferably from 0.2 to 0.5 mm thick.

4. Additive according to any one of claims 1 to 3, wherein the flux-cored wire has a diameter from 5 to 20 mm, preferably from 9 to 15 mm.

5. Additive according to any one of claims 1 to 4, wherein the filling material has a particle size which does not exceed 1 mm.

6. Additive according to any one of claims 1 to 5, wherein the flux-cored wire contains from 100 to 1000 g of lead per metre.

7. Additive according to any one of claims 1 to 6, wherein the material able to release a gas, which is inert with respect to the liquid steel, is a mineral compound formed of limestone (calcium carbonate) or non-calcined dolomite, the gas released thus being carbon dioxide.

8. Additive according to claim 7, wherein the mineral material is present in an amount of 3 to 30 % by weight based on the weight of lead or lead alloy (or alloys) used.

9. Method for treating baths of liquid steel using an additive comprising metallic lead and/or one or more lead alloys, the method comprising a step of adding to said bath an additive in the form of a flux-cored wire composed of a metal sheath and a finely-divided filing material, the latter being formed of a metallic lead powder and/or lead alloy powder and of a powder of a material able to release a gas, which is inert with respect to the liquid steel, at the temperature of the bath of liquid steel, said metallic lead powder and/or lead alloy powder consisting of a particle size fraction G_{R} between 200 µm and 500 µm and having the following characteristics:
- through a 200 µm sieve: G_{R} ≤ 5 %;
- through a 300 µm sieve: 90 % ≥ G_{R} ≥ 10 %;
- through a 400 µm sieve: 40 % s G_{R} ≤ 100 %;
- thorough a 500 µm sieve: 100 % ≥ G_{R} ≥ 90 %.

10. Method according to claim 9, wherein 0.1 to 10 kg of flux-cored wire is added per tonne of liquid steel to be treated.

11. Method according to either claim 10 or claim 11, wherein the flux-cored wire is added to the bath of liquid steel at a speed of 50 to 200 m/min, preferably of 100 to 150 m/min.

12. Use of an additive comprising metallic lead and/or one or more lead alloys according to any one of claims 1 to 8, for treating baths of liquid steel.

13. Rolled steel product having a high lead content and containing lead nodules smaller than 100 µm, obtained by the method according to any one of claims 9 to 11, **characterised in that**, when the distribution of the nodules is defined corresponding to the following formula: ${I}_{R} = \left(100/D\right) * \left({\sum }_{i = 1}^{NI}\left({d}_{i}\right)/NI\right)$
where:
*I_{R}*: distribution index
*D*: diagonal of the analysis zone
*D_{I}*: minimum distance between the closest lead nodules
N*I*: number of lead nodules with an associated minimum distance,
I_{R} is greater than 1.4%.

## Patentansprüche

1. Additiv, umfassend metallisches Blei und/oder eine oder mehrere Bleilegierungen zur Behandlung von flüssigen Stahlbädern, wobei das Additiv in Form einer Drahtelektrode vorliegt, weiche zusammengesetzt ist aus einer metallischen Ummantelung und einem feinverteilten Füllmaterial, wobei letzteres aus metallischem Bleipulver und/oder einer Bleilegierung und einem Pulver, welches ein Material enthält, welches zur Freisetzung von Gas geeignet ist und bei der Temperatur des flüssigen Stahlbades inert ist gegenüber dem flüssigen Stahl, besteht, wobei das Additiv dadurch charakterisiert ist, dass das metallische Bleipulver und/oder die Bleilegierung aus einer granulometrischen Fraktion G_{R} zwischen 200 µm und 500 µm besteht und dass diese granulometrische Fraktion G_{R} die folgenden Eigenschaften aufweist:
- durch ein Sieb von 200 µm: G_{R} ≤ 5 %;
- durch ein Sieb von 300 µm: 90 % ≥ G_{R} ≥ 10 %;
- durch ein Sieb von 400 µm: 40 % ≤ G_{R} ≤ 100 %;
- durch ein Sieb von 500 µm: 100 % ≥ G_{R} ≥ 90 %.

2. Additiv nach Anspruch 1, wobei die metallische Ummantelung gebildet wird aus einem nicht-legiertem Flussstahl.

3. Additiv nach einem der Ansprüche 1 oder 2, wobei die metallische Ummantelung eine Dicke von 0,1 bis 1 mm, bevorzugt von 0,2 bis 0,5 mm aufweist.

4. Additiv nach einem der Ansprüche 1 bis 3, wobei die Drahtelektrode einen Durchmesser von 5 bis 20 mm, bevorzugt von 9 bis 15 mm aufweist.

5. Additiv nach einem der Ansprüche 1 bis 4, wobei das Füllmaterial eine Partikelgröße aufweist, die nicht größer als 1 mm ist.

6. Additiv nach einem der Ansprüche 1 bis 5, wobei die Drahtelektrode 100 bis 1000 g Blei pro Meter enthält.

7. Additiv nach einem der Ansprüche 1 bis 6, wobei das Material, welches zur Freisetzung von Gas geeignet ist und inert gegenüber dem flüssigen Stahl ist, eine mineralische Verbindung ist, bestehend aus Kalk (Kalziumcarbonat), nicht gebranntem Dolomit, wobei das freigesetzte Gas folglich Kohlenstoffdioxid ist.

8. Additiv nach Anspruch 7, wobei das mineralische Material in einer Menge von 3 bis 30 Gew,-% im Verhältnis zum verwendeten Gewicht des Bleis oder der verwendeten Bleilegierung(en) vorhanden ist.

9. Verfahren zur Behandlung von flüssigen Stahlbädern mittels eines Additivs, umfassend metallisches Blei und/oder ein oder mehrere Bleilegierungen, umfassend einen Schritt der Zugabe eines Additivs zu dieser Schmelze, welches in Form einer Drahtelektrode vorliegt, zusammengesetzt aus einer metallischen Ummantelung und einem feinverteilten Füllmaterial, wobei letzteres aus einem metallischen Bleipulver und/oder einer Bleilegierung und einem Pulver eines Materials, welches zur Freisetzung von Gas geeignet ist, bei der Temperatur des flüssigen Stahlbades inert gegenüber dem flüssigen Stahl ist, besteht, wobei das metallische Bleipulver und/oder die Bleilegierung aus einer granulometrischen Fraktion G_{R} besteht, die zwischen 200 µm und 500 µm liegt und die folgenden Eigenschaften aufweist:
- durch ein Sieb von 200 µm: G_{R} ≤ 5 %;
- durch ein Sieb von 300 µm: 90 % ≥ G_{R} ≥ 10 %;
- durch ein Sieb von 400 µm: 40 % < G_{R} ≤ 100 %:
- durch ein Sieb von 500 µm: 100 % ≥ G_{R} ≥ 90 %.

10. Verfahren nach Anspruch 9, bei dem 0,1 bis 10 kg der Drahtelektrode pro Tonne des zu behandelnden flüssigen Stahls eingeführt wird.

11. Verfahren nach einem der Ansprüche 9 oder 10, bei dem die Drahtelektrode mit einer Geschwindigkeit von 50 bis 200 m/min., bevorzugt von 100 bis 150 m/min. in die flüssige Stahlschmelze eingeführt wird.

12. Verwendung eines Additivs, umfassend metallisches Blei und/oder ein oder mehrere Metallegierungen nach einem der Ansprüche 1 bis 8 zur Behandlung von flüssigen Stahlbädern.

13. Gewalztes Stahlprodukt mit einem hohen Bleigehalt, dessen Bleiknollen eine Größe von weniger als 100 µm aufweisen, **dadurch gekennzeichnet, dass** es durch das Verfahren nach einem der Ansprüche 9 bis 11 erhalten wurde, wobei die Verteilung der Knollen definiert gemäß der folgenden Formel: ${I}_{R} = \left(100/D\right) * \left({\sum }_{i = 1}^{NI}\left({d}_{i}\right)/NI\right)$
in der:
I_{R}: Index der Verteilung
D: Diagonale der analysierten Zone
dᵢ: minimale Distanz zwischen den Bleiknollen, welche am
nächsten zueinander sind
*NI*: Anzahl der Bleiknollen, welche durch die minimale Distanz verbunden sind.
I_{R} größer als 1,4 % ist.
